# EUROPÄISCHE PATENTSCHRIFT

(11) **EP 1 082 728 B1**
(45) Veröffentlichungstag und Bekanntmachung des Hinweises auf die Patenterteilung: **07.08.2002**
(21) Anmeldenummer: 99927700.7
(22) Anmeldetag: 21.04.1999
(51) Int. Cl.: G21F 9/00

(54) **VERFAHREN ZUM ABBAU DER RADIOAKTIVITÄT EINES METALLTEILES**
METHOD FOR REDUCING THE LEVEL OF RADIOACTIVITY OF A METAL PART
PROCEDE POUR LA SUPPRESSION DE LA RADIOACTIVITE D'UNE PIECE METALLIQUE

(30) Priorität: 27.04.1998 DE 19818772
(43) Veröffentlichungstag der Anmeldung: 14.03.2001
(73) Patentinhaber: Framatome ANP GmbH, 91050 Erlangen (DE)
(72) Erfinder: BERTHOLDT, Horst-Otto, D-91301 Forchheim (DE); GASSEN, Rainer, D-90765 Fürth (DE); STROHMER, Franz, D-96052 Bamberg (DE)
(74) Vertreter: Mörtel & Höfner
(86) Internationale Anmeldenummer: DE9901203
(87) Internationale Veröffentlichungsnummer: WO9956286

(56) Entgegenhaltungen:
- EP-A- 0 071 336
- EP-A- 0 406 098
- FR-A- 2 644 618
- FR-A- 2 699 936
- US-A- 4 537 666

## Beschreibung

Die Erfindung betrifft ein Verfahren zum Abbau der Radioaktivität eines Metallteiles, wobei mit einer Dekontaminationslösung eine Oxidschicht vom Metallteil entfernt wird.

Ein Verfahren zur chemischen Dekontamination von Oberflächen metallischer Bauteile von Kernreaktoranlagen ist beispielsweise aus der EP 0 355 628 B1 bekannt. Das Ziel eines solchen Verfahrens ist, die Oberfläche metallischer Bauteile von einer radioaktiv kontaminierten Oxidschicht zu befreien. Dazu kann als Dekontaminationslösung eine Lösung verwendet werden, die z.3. Oxalsäure oder eine andere Carbonsäure enthält.

Während des langjährigen Leistungsbetriebes eines Kernkraftwerkes lagern sich Radionuklide hauptsächlich in die oxidischen Schutzschichten ein, die sich auf den Oberflächen metallischer Bauteile befinden. Für Dekontaminationsarbeiten während einer üblichen Revision eines Kernkraftwerkes reicht folglich ein Entfernen der Oxidschicht aus. Dabei wird eine geeignete Dekontaminationslösung so ausgewählt, daß das Grundmetall der Bauteile nicht angegriffen wird.

Dieses Vorgehen ist bei einer Revision sinnvoll, da sich ca. 98 % der Radionuklide in der Oxidschicht befinden. Nur ca. 2 % der Radionuklide gelangen durch Diffusion in Oberflächennahe Bereiche des Grundmetalls, aus dem die Bauteile bestehen.

Bei einem Austausch von Komponenten eines Kernkraftwerkes oder bei einer Stillegung führen die ca. 2 % der Radionuklide, die sich durch Diffusion im Oberflächenbereich des Grundmetalls befinden, dazu, daß das Metall auch nach einer Dekontamination in ein Endlager verbracht werden muß.

Da sehr große Metallmengen anfallen, wäre ein sehr großes Endlager notwendig, das nicht wirtschaftlich ist.

Der Erfindung lag die Aufgabe zugrunde, ein Verfahren anzugeben, mit dem es möglich ist, radioaktiv kontaminiertes Metall so weit von Radionukliden zu befreien, daß es als inaktiver Schrott dem üblichen Materialkreislauf zugeführt werden kann.

Die Aufgabe wird gemäß Anspruch 1 gelöst.

Durch das Entfernen eines oder mehrerer oxidierend wirkender Mittel wird das Redoxpotential in der Dekontaminationslösung abgesenkt und es wird auch das Korrosionspotential des Grundmetalls vermindert. Das hat zur Folge, daß ein Angriff auf das Grundmetall gezielt vorgenommen wird. Dabei werden einige Mikrometer des Grundmetalls abgetragen.

Da sich die durch Diffusion in das Metall gelangten Radionuklide nur in oberflächennahen Bereichen des Metalls befinden, wird mit dem Verfahren nach der Erfindung der Vorteil erzielt, daß durch den gezielten Grundmetallangriff die Radionuklide vom Metall abgetrennt werden. Es verbleibt vorteilhafterweise Metallschrott, der wie üblicher inaktiver Schrott weiterbehandelt werden kann. Andererseits wird nicht mehr Grundmetall als nötig abgetragen, so daß nur wenig Abfall einem Endlager zugeführt werden muß.

Oxidierend wirkende Mittel, die aus der Dekontaminationslösung entfernt werden, sind beispielsweise Fe³⁺ und/oder Restsauerstoff. Das oxidierend wirkende Fe³⁺ stammt dabei aus der Oxidschicht, die in einem vorangegangenen Dekontaminationsschritt von der Metalloberfläche abgelöst worden ist.

Zum Entfernen oxidierend wirkender Mittel wird der Dekontaminationslösung beispielsweise ein Reduktionsmittel zugegeben. Mit einem solchen Reduktionsmittel kann das störende Fe³⁺ in nicht störendes Fe²⁺ umgewandelt werden. Dieses Reduktionsmittel kann Ascorbinsäure sein.

Zum Entfernen oxidierend wirkender Mittel, die in der Regel Gase sind, kann die Dekontaminationslösung auch mit einem Inertgas begast werden. Dadurch wird der noch vorhandene Restsauerstoff ausgetrieben. Ein geeignetes Inertgas ist beispielsweise Stickstoff.

Nach einer besonders vorteilhaften Weiterbildung des Verfahrens wird die Dekontaminationslösung zum Entfernen oxidierend wirkender Mittel mit UV-Licht bestrahlt. Damit wird der Vorteil erzielt, daß mit Hilfe einer organischen Dekontaminationssäure, die aufgrund des vorangegangenen Dekontaminationsschrittes noch in der Dekontaminationslösung vorhanden ist, sowohl störendes Fe³⁺ als auch störender Restsauerstoff entfernt werden können.

Aus dem störenden Fe³⁺ und vorhandener organischer Dekontaminationssäure entstehen bei UV-Bestrahlung Fe²⁺ und Kohlenstoffdioxid. Das so gebildete Fe²⁺ und vorhandene organische Dekontaminationssäure bilden bei UV-Bestrahlung zusammen mit dem störenden Restsauerstoff dann Fe³⁺ und Kohlenstoffioxid. Diese Reaktion läuft solange ab, bis kein Sauerstoff mehr vorhanden ist. Das entstandene Fe³⁺ wird dann nach der zuerstgenannten Reaktion in Fe²⁺ und Kohlenstoffdioxid umgewandelt, so daß nur noch diese beiden Stoffe und keine oxidierend wirkenden Mittel mehr vorhanden sind.

Beispielsweise werden entstehende Fe²⁺-Ionen mit einem Kationenaustauscher entfernt. Ein Kationenaustauscher hat vorteilhafterweise eine sehr große Kapazität. Man kommt also mit einem kleinen Ionenaustauscher aus. Bei einer direkten Entfernung von Fe³⁺-Ionen wäre namlich, da Fe³⁺ mit organischen Dekontaminationssäuren organische Komplexe bildet, z.B. einen Oxalatokomplex, ein Anionenaustauscher erforderlich, dessen Kapazität deutlich kleiner als die eines Kationenaustauschers ist.

Durch die Umwandlung von Fe³⁺ in Fe²⁺ wird darüber hinaus der Vorteil erzielt, daß die verbleibende zu entsorgende Dekontaminationslösung keine Chelate (Komplexe) enthält, die aufwendig beseitigt werden müßten.

Zum Verbessern des Grundmetallabtrags kann der Dekontaminationslösung zusätzlich Salpetersäure, z.B. in einer Konzentration von 100 ppm bis 10000 ppm in der Lösung zugegeben werden.

Beispielsweise wird das Verfahren zum Entfernen oxidierend wirkender Mittel nicht fortgeführt, bis keine oxidierend wirkende Mittel mehr vorhanden sind. Dazu wird das Entfernen beispielsweise durch Zugabe eines Oxidationsmittels gestoppt. Das Oxidationsmittel kann z.B. Luft, Sauerstoff, Eisen (3)-Ionen, Wasserstoffperoxid und/oder Ozon sein.

Mit dem Stoppen des Entfernens oxidierend wirkender Mittel wird der Vorteil erzielt, daß man nur eine gewünschte sehr dünne Schicht vom Grundmetall abtragen kann. Es hat sich nämlich herausgestellt, daß die Radionuklide nur bis zur Tiefe von einigen 10 Mikrometer in das Grundmetall durch Diffusion, d.h. durch den Austausch von Gitterplätzen im Metallgitter, eindringen.

Beispielsweise wird das Entfernen oxidierend wirkender Mittel aus der Dekontaminationslösung in zeitlichen Wechsel ausgelöst und gestoppt. Mit einem möglichst schnellen Wechsel von Auslösen und Stoppen des Grundmetallangriffs kann besonders vorteilhaft exakt nur diejenige Metallmenge entfernt werden, die die im oberflächennahen Bereich vorhandenen Radionuklide enthält. Vorteilhafterweise werden die Behandlungszeit und auch die zu entsorgende Abfallmenge, die einem Endlager zugeführt werden muß, stark minimiert. Der Grundmetallabtrag kann durch den Wechsel von Auslösen und Stoppen in einzelnen Schritten von bis zu einem Zehntel Mikrometer gesteuert werden. Je nach Erfordernis können dann bis zu mehreren 100 Mikrometer oder auch weniger abgetragen werden.

Mit dem Verfahren nach der Erfindung wird insbesondere der Vorteil erzielt, daß radioaktiv kontaminierte Metallteile nach der Behandlung als nicht kontaminierter Schrott einer üblichen Verwertung zugeführt werden können und nicht in einem Endlager gelagert werden müssen.

Das Verfahren zum Abbau der Radioaktivität eines Metallteiles wird anhand der Zeichnung näher erläutert:

Die Zeichnung zeigt oben den Verlauf des Korrosionspotentials eines Metallteiles vom Auslösen der Entfernung oxidierend wirkender Mittel aus der Dekontaminationslösung bis zum Stoppen des Vorganges. Die untere Kurve zeigt zeitgleich den Grundmetallangriff.

Während eines üblichen Dekontaminationsverfahrens ohne Grundmetallangriff (Zeitraum A) beträgt das Korrosionspotential ungefähr 200 mV. In diesem Zeitraum A findet fast kein Grundmetallangriff statt, was bei einem üblichen Dekontaminationsverfahren auch nicht gewünscht ist. Im anschließenden Zeitraum B findet eine UV-Behandlung statt, so daß das Korrosionspotential auf ungefähr -300 mV abfällt und der Grundmetallangriff erst langsam und dann sehr schnell ansteigt. Im folgenden Zeitraum C findet der gewünschte Grundmetallangriff statt, wodurch zumindest ein Teil der Radionuklide enthaltenden Schicht des Metallteiles entfernt wird. Im anschließenden Zeitraum D wird der Grundmetallangriff durch die Zugabe von Wasserstoffperoxid gestoppt. Das Korrosionspotential steigt wieder auf einen Wert von fast 200 mV an und der Grundmetallangriff geht zurück auf einen vernachlässigbaren Wert. Im anschließenden Zeitraum E kann eine Passivierung des Grundmetalls erfolgen. Es kann aber dann auch festgestellt werden, ob genügend Metall abgetragen ist. Das geschilderte Verfahren kann sich bei Bedarf noch mehrmals anschließen bis das verbleibende Metall von Radionukliden frei ist und einer üblichen Verschrottung zugeführt werden kann.

## Patentansprüche

1. Verfahren zum Abbau der Radioaktivität eines Metallteiles, wobei mit einer Dekontaminationslösung eine Oxidschicht vom Metallteil entfernt wird,
**dadurch gekennzeichnet, daß** durch Entfernen eines oder mehrerer oxidierend wirkender Mittel aus der Dekontaminationslösung ihr Redoxpotential abgesenkt und das Korrosionspotential des Metalls, aus dem das Metallteil besteht, vermindert wird, und infolge dessen eine Schicht des Metalls abgetragen wird.

2. Verfahren nach Anspruch 1,
**dadurch gekennzeichnet, daß** oxidierend wirkende Mittel Fe³⁺ und/oder Restsauerstoff sind.

3. Verfahren nach einem der Ansprüche 1 oder 2,
**dadurch gekennzeichnet, daß** zum Entfernen oxidierend wirkender Mittel der Dekontaminationslösung ein Reduktionsmittel zugegeben wird.

4. Verfahren nach Anspruch 3,
**dadurch gekennzeichnet, daß** das Reduktionsmittel Ascorbinsäure ist.

5. Verfahren nach einem der Ansprüche 1 bis 4,
**dadurch gekennzeichnet, daß** zum Entfernen oxidierend wirkender Mittel die Dekontaminationslösung mit einem Inertgas begast wird.

6. Verfahren nach einem der Ansprüche 1 bis 5, **dadurch gekennzeichnet, daß** zum Entfernen oxidierend wirkender Mittel die Dekontaminationslösung mit UV-Licht bestrahlt wird.

7. Verfahren nach einem der Ansprüche 3 bis 6,
**dadurch gekennzeichnet, daß** entstehende Fe²⁺-Ionen mit einem Kationenaustauscher entfernt werden.

8. Verfahren nach einem der Ansprüche 1 bis 7,
**dadurch gekennzeichnet, daß** der Dekontaminationslösung Salpetersäure zugegeben wird.

9. Verfahren nach einem der Ansprüche 1 bis 8,
**dadurch gekennzeichnet, daß** das Entfernen oxidierend wirkender Mittel gestoppt wird durch eine Zugabe eines Oxidationsmittels.

10. Verfahren nach Anspruch 9,
**dadurch gekennzeichnet, daß** das Oxidationsmittel Luft, Sauerstoff, Eisen (3)-Ionen, Wasserstoffperoxid und/oder Ozon ist.

11. Verfahren nach einem der Ansprüche 9 oder 10,
**dadurch gekennzeichnet, daß** das Entfernen oxidierend wirkender Mittel in zeitlichem Wechsel ausgelöst und gestoppt wird.

## Claims

1. Method for reducing the radioactivity of a metal part, in which an oxide layer is removed from the metal part using a decontamination solution, **characterized in that** as a result of one or more agents which have an oxidizing action being removed from the decontamination solution, the redox potential of this solution is lowered and the corrosion potential of the metal of which the metal part consists is reduced, and as a result a layer of the metal is removed.

2. Method according to Claim 1, **characterized in that** agents which have an oxidizing action are Fe³⁺ and/or residual oxygen.

3. Method according to either of Claims 1 and 2, **characterized in that** a reducing agent is added to the decontamination solution in order to remove agents which have an oxidizing action.

4. Method according to Claim 3, **characterized in that** the reducing agent is ascorbic acid.

5. Method according to one of Claims 1 to 4, **characterized in that** an inert gas is passed through the decontamination solution in order to remove agents which have an oxidizing action.

6. Method according to one of Claims 1 to 5, **characterized in that** the decontamination solution is irradiated with UV light in order to remove agents which have an oxidizing action.

7. Method according to one of Claims 3 to 6, **characterized in that** Fe²⁺ ions which form are removed using a cation exchanger.

8. Method according to one of Claims 1 to 7, **characterized in that** nitric acid is added to the decontamination solution.

9. Method according to one of Claims 1 to 8, **characterized in that** the removal of agents which have an oxidizing action is stopped by the addition of an oxidizing agent.

10. Method according to Claim 9, **characterized in that** the oxidizing agent is air, oxygen, iron(3) ions, hydrogen peroxide and/or ozone.

11. Method according to either of Claims 9 and 10, **characterized in that** the removal of agents which have an oxidizing action is initiated and stopped in an alternating sequence.

## Revendications

1. Procédé de suppression de la radioactivité d'une pièce métallique, qui consiste à éliminer une couche d'oxyde de la pièce métallique, par une solution de décontamination,
**caractérisé en ce qu'**en éliminant un agent oxydant ou plusieurs agents oxydants de la solution de décontamination, on abaisse son potentiel rédox et on diminue le potentiel de corrosion du métal dont est constituée la pièce métallique, et en raison de cela, on enlève une couche du métal.

2. Procédé suivant la revendication 1, **caractérisé en ce que** les agents oxydants sont Fe³⁺ et/ou de l'oxygène résiduel.

3. Procédé suivant l'une des revendications 1 ou 2, **caractérisé en ce que** pour éliminer des agents oxydants de la solution de décontamination, on ajoute un agent réducteur.

4. Procédé suivant la revendication 3, **caractérisé en ce que** l'agent réducteur est l'acide ascorbique.

5. Procédé suivant l'une des revendications 1 à 4, **caractérisé en ce que** pour éliminer des agents oxydants, on envoie du gaz inerte dans la solution de décontamination.

6. Procédé suivant l'une des revendications 1 à 5, **caractérisé en ce que** pour éliminer des agents oxydants, on expose la solution de décontamination à de la lumière ultraviolette.

7. Procédé suivant l'une des revendications 3 à 6, **caractérisé en ce qu'**on élimine des ions Fe²⁺ naissants par un échangeur de cations.

8. Procédé suivant l'une des revendications 1 à 7, **caractérisé en ce qu'**on ajoute de l'acide nitrique à la solution de décontamination.

9. Procédé suivant l'une des revendications 1 à 8, **caractérisé en ce que** l'on arrête l'élimination des agents oxydants, par une addition d'agent d'oxydation.

10. Procédé suivant la revendication 9, **caractérisé en ce que** l'agent d'oxydation est de l'air, de l'oxygène des ions fer (3), du peroxyde d'hydrogène et/ou de l'ozone.

11. Procédé suivant l'une des revendications 9 ou 10, **caractérisé en ce que** l'on déclenche l'élimination des agents oxydants et on l'arrête alternativement dans le temps.
